# EUROPÄISCHE PATENTSCHRIFT

(11) **EP 1 920 040 B1**
(45) Veröffentlichungstag und Bekanntmachung des Hinweises auf die Patenterteilung: **16.05.2012**
(21) Anmeldenummer: 06776697.2
(22) Anmeldetag: 09.08.2006
(51) Int. Cl.: C11D 3/37, C11D 3/18

(54) **SCHAUMREGULATORGRANULATE ALS ABLAGERUNGSVERHINDERER BEI DER MASCHINELLEN TEXTILWÄSCHE**
FOAM REGULATOR GRANULES FOR USE AS DEPOSIT PREVENTING AGENTS FOR MACHINE-WASHING TEXTILES
GRANULES REGULATEURS DE MOUSSE COMME AGENTS ANTIDEPOT LORS DU LAVAGE DE TEXTILES EN MACHINE

(30) Priorität: 24.08.2005 DE 102005040273
(43) Veröffentlichungstag der Anmeldung: 14.05.2008
(73) Patentinhaber: Henkel AG & Co. KGaA, 40589 Düsseldorf (DE)
(72) Erfinder: BRÜCKNER, Erik, 40723 Hilden (DE); WIKKER, Eva-Maria, 40223 Düsseldorf (DE); ZANDER, Lothar, 40595 Düsseldorf (DE); DAHLMANN, Doris, 40598 Düsseldorf (DE); MIDDELHAUVE, Birgit, 40789 Monheim (DE)
(86) Internationale Anmeldenummer: PCT/EP2006/007866
(87) Internationale Veröffentlichungsnummer: WO 2007/022866

(56) Entgegenhaltungen:
- EP-A1- 0 031 532
- EP-A2- 1 075 864
- DD-A1- 248 600
- DE-A- 10 108 459

## Beschreibung

Die Erfindung betrifft die Verwendung von in Wasch- oder Reinigungsmitteln einsetzbaren teilchenförmigen Schaumregulierungsmitteln, die neben ihrer Entschäumerwirkung in maschinellen Waschverfahren einen ausgeprägten Beitrag zur Verhinderung der Ablagerung von Rückständen an Waschmaschinenteilen leisten.

Die schaumregulierende Wirkung bestimmter Silikone wie auch von Kombinationen aus Paraffinen mit Bisfettsäureamiden in wäßrigen tensidhaltigen Systemen ist bekannt. So beschreibt zum Beispiel die europäische Patentschrift EP 0 309 931 B1 zur Verwendung in Wasch- und Reinigungsmitteln geeignete teilchenförmige Schaumregulierungsmittel, die aus einem wasserlöslichen tensidfreien Trägermaterial und einem daran adsorbierten siloxanfreien Entschäumergemisch aus 5-60 Gew.-% Weich- und/oder Hartparaffin, 20-90 Gew.-% mikrokristallinem Paraffinwachs mit bestimmtem Schmelzbereich und 5-20 Gew.-% eines von C₂₋₇-Diaminen und C₁₂₋₂₂-Fettsäuren abgeleiteten Diamids in feinverteilter Form. Die Herstellung solcher teilchenförmiger Schaumregulierungsmittel erfolgt mittels Sprühtrocknung einer wäßrigen Aufschlämmung, welche das Trägermaterial und das Entschäumergemisch enthält. Die Entschäumerleistung des Entschäumergemisches wird als unzureichend angegeben, wenn man es auf ein teilchenförmiges Waschmittel aufsprüht.

Die Verwendung schaumregulierender homogener Gemische aus nichtionischem Tensid und einem Schaumregulatorsystem, das Paraffinwachs und Bisfettsäureamide enthält, zur Verbesserung der Herstellbarkeit und der Produkteigenschaften extrudierter Wasch- und Reinigungsmittel ist aus der internationalen Patentanmeldung WO 96/26258 bekannt.

Gegenstand der deutschen Offenlegungsschrift DE 23 38 468 ist ein Waschmittel mit einem Gehalt an einem Silikonentschäumer, der gegen Wechselwirkungen mit den Waschmittelbestandteilen geschützt ist. Zu seiner Herstellung werden wäßrige Schmelzen, die den Silikonentschäumer sowie eine Trägersubstanz, zum Beispiel Polyglykol, enthalten, zunächst sprühgetrocknet und die erhaltenen Partikel in einem fluidisierten Bett eines festen, wasserlöslichen Hüllmaterials mit einem Überzug versehen, Als Überzugsmaterial können übliche in Waschmitteln verwendete Salze, insbesondere Tripolyphosphat oder Carboxymethylcellulose verwendet werden. Ein solches mehrstufiges Herstellungsverfahren ist vergleichsweise technisch aufwendig.

Die deutsche Offenlegungsschrift DE 31 28 631 beschreibt die Herstellung von schaumgedämpften Waschmitteln mit einem Gehalt an Silikonentschäumern, die mikroverkapselt sind. Dabei wird das Silikon in einer wäßrigen Lösung eines filmbildenden Polymeren dispergiert und die Dispersion - getrennt von den übrigen in Wasser gelösten beziehungsweise dispergierten Waschmittelbestandteilen - über eine besondere Leitung der Sprühtrocknungsanlage zugeführt. Die Vereinigung der beiden Teilströme erfolgt im Bereich der Sprühdüse. Als filmbildende Polymere kommen zum Beispiel Celluloseether, Stärkeether oder synthetische wasserlösliche Polymere sowie deren Gemische in Frage. Die Bildung der Mikrokapseln erfolgt spontan in der Sprühdüse oder durch vorheriges Ausfällen durch Zugabe von Elektrolytsalzen zur Silikondispersion. Das beschriebene Verfahren ist zwangsläufig an die Herstellung sprühgetrockneter Waschmittel gebunden. Eine Übertragung auf anderweitig, zum Beispiel durch Granulierung hergestellte Wasch- und Reinigungsmittel oder auch auf andere Einsatzgebiete, ist bei dieser Arbeitsweise nicht möglich.

Die europäische Patentanmeldung EP 097 867 beschreibt ein Verfahren zur Herstellung mikroverkapselter Entschäumeröle durch Mischen einer Silikonemulsion mit einer wäßrigen Lösung von Carboxymethylcellulose und Ausfällen der Mikrokapseln durch Zusatz von Elektrolyten, insbesondere mehrwertiger Salze oder organischer Lösungsmittel. Es bereitet erhebliche Schwierigkeiten, die für eine ausreichende Schaumdämpfung erforderlichen geringen Mengen an Silikon-Mikrokapseln in einer vergleichsweise großen Waschpulvermenge homogen zu verteilen.

Aus der europäischen Patentanmeldung EP 0 031 532 ist ein Verfahren zur Herstellung von Polysiloxan-Blockpolymeren bekannt, bei dem man flüssiges Polydimethylsiloxan und räumlich vernetztes Polysiloxan, das Si-gebundene Phenyl-, Phenylethyl- oder Alkylreste mit 2 bis 8 C-Atomen und gegebenenfalls Methylreste aufweist, in Gegenwart von Lewis-Säure oder eines basischen Stoffes erhitzt und ein Siliziumdioxid-Aerogel zugibt. Die Polysiloxan-Blockpolymere können als Schauminhibitoren, insbesondere in Wasch-, Spül- und Reinigungsmitteln, verwendet werden.

Die deutsche Offenlegungsschrift DE 34 36 194 beschreibt ein Verfahren zur Herstellung eines schüttfähigen Entschäumergranulats durch Sprühtrocknen einer wäßrigen, filmbildende Polymere enthaltenden Entschäumerdispersion. Zwecks Herstellung eines Granulates der Zusammensetzung 1 bis 10 Gew.-% wasserunlöslicher Entschäumenwirkstoff, 0,2 bis 2 Gew.-% eines Gemisches aus Natriumcarboxymethylcellulose und Methylcellulose im Gewichtsverhältnis 80 : 20 bis 40 : 60, 70 bis 90 Gew.-% an anorganischen, in Wasser löslichen oder dispergierbaren Trägersalzen, Rest Wasser, läßt man eine 0,5 bis 8 Gew.-% des Celluloseethergemisches enthaltende wäßrige Lösung bei einer Temperatur von 15 bis 60 °C so lange quellen, bis die Viskosität der Lösung mindestens 75 % der Viskosität beträgt, die bei vollständiger Quellung der Celluloseether-Lösung gemessen wird, worauf man in dieser Lösung den Entschäumerwirkstoff dispergiert und nach Zusatz der Trägersalze und gegebenenfalls Wasser die homogenisierte Dispersion sprühtrocknet. Als Entschäumerwirkstoffe werden Organopolysiloxane, Paraffine sowie Gemische aus Organopolysiloxanen und Paraffinen eingesetzt. Der Entschäumerwirkstoffgehalt beträgt 1 bis 10 Gew.%, vorzugsweise 3 bis 7 Gew.%. Das Trägersalz besteht vorzugsweise aus einem Gemisch von Natriumsilikat, Natriumtripolyphosphat und Natriumsulfat.

Aus der europäischen Patentschrift EP 0 337 523 B1 ist ein Verfahren zur Herstellung pulverförmiger Waschmittel bekannt, die mindestens 5 Gew.-% anionisches Tensid, 20-80 Gew.-% Alumosilikat und in Wasser sowie anionischen und nichtionischen Tensiden im wesentlichen unlösliches Paraffinwachs enthalten, welches das Mitversprühen oder nachträgliche Aufsprühen des Paraffins auf das vorgefertigte Waschmittelteilchen als wesentlichen Verfahrensschritt umfaßt. Das Paraffinwachs kann dabei auch in Form einer Mischung mit nichtionischen Tensiden eingesetzt werden.

Wenn man gemäß der in dem letztgenannten Dokument offenbarten Variante das Paraffinwachs nicht alleine, sondern in Kombination mit einem bekanntlich seine Schaumregulatorwirkung verstärkenden, aber in der Regel bei Raumtemperatur festen Bisfettsäureamid einsetzen will, kann man gemäß der internationalen Patentanmeldung WO 00/36063 das Problem der Verstopfung der verwendeten Rohrleitungen und Düsen wegen der Gefahr der Verfestigung des Bisfettsäureamids durch die Verwendung einer wäßrigen Schaumregulatoremulsion, die 16 Gew.-% bis 70 Gew.-% Schaumregulatorwirkstoff auf Paraffinwachs- und/oder Silikonölbasis, 2 Gew.-% bis 15 Gew.% nichtionischen und/oder anionischen Emulgator sowie nicht mehr als 80 Gew.-% Wasser enthält, lösen. Teilchen mit noch erhöhter Stabilität können gemäß der internationalen Patentanmeldung WO 02/074894 bei Einsatz von festem Trägermaterial, welches Alkalicarbonat und eine Brønsted-Säure enthält, erhalten werden.

Wenn man Waschmittel, die übliche teilchenförmige Schaumregulatoren enthalten, in maschinellen Waschverfahren einsetzt, beobachtet man - allerdings erst nach einer Vielzahl von Waschzyklen - bei manchen Waschmaschinen das Auftreten von Ablagerungen, insbesondere an hydrophoben Bereichen der Waschmaschine wie beispielsweise an den den Einspülbereich abdichtenden Gummimanschetten. Auch wenn durch derartige Ablagerungen das Waschergebnis nicht beeinträchtigt wird, werden sie doch vom Verbraucher als nicht ästhetisch wahrgenommen und sind somit unerwünscht. Bemerkenswert ist, daß die Ablagerungen auch beim Einsatz teilchenförmiger Waschmittel auftreten, die zum weitaus überwiegenden Teil aus gut wasserlöslichen Inhaltsstoffen bestehen und beispielsweise völlig frei von wasserunlöslichem Buildermaterial wie Zeolith sind.

Überraschenderweise wurde nun gefunden daß man diese Ablagerungen bei zumindest gleich guter Entschäumerleistung vermeiden beziehungsweise zumindest signifikant reduzieren kann, wenn man ein Schaumregulierungsmittel mit einem angepassten Silikon-Schaumregulatorsystem einsetzt.

Gegenstand der Erfindung ist die Verwendung eines teilchenförmig konfektionierten Schaumregulators, der eine Kombination aus einem Organopolysiloxan (A) mit mindestens einem siliziumgebundenen Substituenten der Formel X-Ph, worin X eine divalente organische Gruppe, die über ein Kohlenstoffatom an Silizium gebunden ist, und Ph eine aromatische Gruppe bedeutet, einem Organosiliziumharz (B) und einem hydrophoben Füllstoff (C) enthält, zur Verhinderung von Ablagerungen an hydrophoben Bereichen einer Waschmaschine bei der Schaumregulierung von Waschmitteln, die in maschinellen Waschverfahren zum Einsatz kommen.

Geeignete Komponenten (A), (B) und (C) sind insbesondere in der europäischen Patentschrift EP 1 075 864 beschrieben. Die Summe der Komponenten (A), (B) und (C) wird im folgenden gegebenenfalls auch als Silikonöl bezeichnet. In einer bevorzugten Ausführungsform der Erfindung enthält die Kombination zusätzlich schaumregulierendes Paraffinwachs (D), welches bei Raumtemperatur fest ist und bei 100 °C in vollständig flüssiger Form vorliegt.

Die teilchenförmigen Schaumregulatorgranulate werden vorzugsweise durch Aufsprühen einer wäßrigen Schaumregulatoremulsion, die 6 Gew.-% bis 75 Gew.-% der Schaumregulatorwirkstoff-Kombination aus (A), (B) und (C) sowie gegebenenfalls (D) und 2 Gew.% bis 15 Gew.-% nichtionischen und/oder anionischen Emulgator in Wasser enthält, auf ein festes Trägermaterial, woran sich gegebenenfalls ein Trocknungsschritt anschließt, hergestellt. Das Trägermaterial enthält vorzugsweise Alkalicarbonat und eine Brønsted-Säure.

Es ist bevorzugt, daß eine als Bestandteil des Trägermaterials zum Einsatz kommende Brønsted-Säure bei 25 °C in fester Form vorliegt. Sie weist bei 25 °C eine Wasserlöslichkeit von vorzugsweise mindestens 100 g/l auf. Vorzugsweise wird sie aus den Di- und Tricarbonsäuren, deren sauren Salzen, den sauren Salzen von anorganischen Säuren, insbesondere NaHSO₄, Na2HPO₄ und NaH₂PO₄, und deren Mischungen ausgewählt. In einer bevorzugten Ausführungsform der Erfindung handelt es sich bei der Brønsted-Säure um Citronensäure. Das verwendete Trägermaterial enthält vorzugsweise Alkalicarbonat und eine Brønsted-Säure in Gewichtsverhältnissen von 1:1 1 bis 100:1, insbesondere von 20:3 bis 80:3. Das Trägermaterial weist vorzugsweise 40 Gew.-% bis 90 Gew.-%, insbesondere 60 Gew.-% bis 80 Gew.-% Alkalicarbonat und 1-20 Gew.-%, insbesondere 3 Gew.-% bis 9 Gew.-% einer Brønsted-Säure auf. Es kann dabei allein aus Alkalicarbonat und der Brønsted-Säure bestehen oder zusätzlich weitere teilchenförmige Bestandteile enthalten, wobei feste und/oder in fester Form konfektionierte Wasch- oder Reinigungsmittelbestandteile in Frage kommen. Dazu gehören beispielsweise übliche durch Sprühtrocknung wäßriger Aufschlämmungen ihrer Inhaltsstoffe hergestellte Pulver, feste Bleichmittel auf Sauerstoffbasis, beispielsweise Alkalipercarbonate oder Alkaliperborate, die als sogenannte Monohydrate oder Tetrahydrate vorliegen können, pulverförmig konfektionierte Bleichaktivatoren, beispielsweise ein Tetraacetylethylendiamin-Granulat, nicht durch konventionelles Sprühtrocknen hergestellte Aniontensidcompounds mit einem Gehalt von über 80 Gew.-%, insbesondere über 90 Gew.-% an Alkylsulfat mit Alkylkettenlängen im Bereich von C₁₂ bis C₁₈, wobei der Rest im wesentlichen aus anorganischen Salzen und Wasser besteht, in granularer Form vorliegende Enzyme, beispielsweise ein Enzymextrudat oder ein Mehrenzymgranülat, pulverförmig konfektionierter Soil release-Wirkstoff, pulverförmige Polycarboxylat-Cobuilder, beispielsweise Alkalicitrat, und gegebenenfalls auch feste anorganische Buildermaterialien, wie Zeolith-A, Zeolith-P, Zeolith-X und kristalline Schichtsilikate, und sonstige anorganische Salze wie Alkalisulfat, Alkalihydrogencarbonat und Alkalisilikat sowie deren Mischungen. Vorzugsweise weist das Trägermaterial eine Kombination aus Alkalihydrogencarbonat und Alkalicarbonat auf, wobei deren Gewichtsverhältnis vorzugsweise 99:1 bis 10:90, insbesondere 95:5 bis 50:50, beträgt. Bevorzugtes Alkalimetall in den genannten Salzen wie auch im Alkalicarbonat ist dabei Natrium.

In einer bevorzugten Ausführungsform des Verfahrens führt man im wesentlichen wie in der internationalen Patentanmeldung WO 00/36063 beschrieben in einem Granulationsmischer eine Aufbaugranulation derart durch, daß man eine Menge von 40 bis 110 Gewichtsteilen, insbesondere 60 bis 90 Gewichtsteilen an Trägermaterial, das vorzugsweise zusätzlich Alkalisulfat und/oder Alkalihydrogencarbonat enthalten kann, intensiv mischt und unter Granulieren eine Menge von 15 bis 50 Gewichtsteilen, insbesondere 25 bis 35 Gewichtsteilen der gegebenenfalls auf eine Temperatur im Bereich von 70 °C bis 180 °C erwärmten Schaumregulatoremulsion zusetzt. Geringe Mengen Wasser, vorzugsweise nicht mehr als 10 Gewichtsteile, insbesondere 1 bis 5 Gewichtsteile Wasser können, nach oder vorzugsweise vor dem Zusatz der Schaumregulatoremulsion, gewünschtenfalls ebenfalls zugesetzt werden.

Eine erfindungsgemäß brauchbare Paraffinwachs enthaltende Schaumregulatoremulsion wird vorzugsweise durch Aufschmelzen des Paraffinwachses in Gegenwart des Emulgators, gegebenenfalls Abkühlen der Schmelze auf höchstens ca. 100 °C und Einrühren in Wasser hergestellt. Falls Mischungen aus nichtionischem Emulgator und anionischem Emulgator eingesetzt werden, ist es dabei bevorzugt, den nichtionischen Emulgator wie beschrieben in die Schmelze aus Paraffinwachs einzuarbeiten und den anionischen Emulgator nicht der Schmelze, sondern vor dem Einrühren der Schmelze dem Wasser zuzusetzen. Wenn man Paraffinwachs in geschmolzener, nicht abgekühlter Form einsetzt, ist es bevorzugt, kaltes Wasser mit einer höchstens Raumtemperatur entsprechenden Temperartur zu verwenden. Falls die Schmelze vor dem Einrühren in Wasser auf eine Temperatur von höchstens ca. 100 °C abgekühlt wird, ist es bevorzugt, Wasser mit einer Temperatur von ca. 50 °C bis 80 °C einzusetzen. Übliche Rührvorrichtungen sind normalerweise ausreichend, um die gleichmäßige Verteilung aller Komponenten zu erzielen und somit die erfindungsgemäß brauchbare wäßrige Emulsion zu erzeugen; der Einsatz von Hochgeschwindigkeitsmischern oder Homogenisatoren (zum Beispiel Ultra Turrax®) ist in der Regel nicht erforderlich. Die Einarbeitung von Silikonöl ist an jeder Stelle dieses Verfahrens möglich. Falls Schaumregulatoremulsionen hergestellt werden sollen, die Silikonöl als alleinigen Schaumregulatorwirkstoff oder in im Vergleich zur Menge des Paraffinwachses höherer Menge enthalten, vermischt man vorzugsweise zuerst das Silikonöl mit dem nichtionischen und/oder anionischen Emulgator, gibt unter Rühren einen Teil der Wassermenge so zu, daß eine Emulsion vom Typ Wasser in Silikon entsteht, gibt so lange weiteres Wasser zu, bis es zu einer Inversion der Emulsion kommt, rührt intensiv und gibt anschließend unter Rühren das restliche Wasser zu. Die so erhältliche Emulsion kann gegebenenfalls teilweise multiplen Charakter aufweisen, das heißt in der äußeren Wasserphase können sich auch Tröpfchen der ursprünglichen Kernemulsion vom Typ Wasser in Silikon befinden.

Die so erhältlichen, im erfindungsgemäßen Verfahren einsetzbaren Schaumregulatoremulsionen sind stabil und weisen bei 60 °C vorzugsweise Viskositäten unterhalb von 2500 mPa.s, insbesondere im Bereich von 100 mPa.s bis 500 mPa.s, gemessen beispielsweise mit einem Brookfield-Rotationsviskosimeter, Spindel Nr. 2, 5 Umdrehungen pro Minute, auf.

Bevorzugt ist, wenn in dem Organopolysiloxan (A) die Gruppe Ph eine Einheit ist, die mindestens 1 Benzolring -C₆R₅ enthält, worin jedes R unabhängig voneinander Wasserstoff, Halogen, Hydroxyl, eine Alkoxygruppe mit 1 bis 6 Kohlenstoffatomen oder eine monovalente Kohlenwasserstoffgruppe mit 1 bis 12 Kohlenstoffatomen bedeutet oder worin zwei oder mehr R-Gruppen zusammen eine divalente Kohlenwasserstoffgruppe darstellen. Die mittlere Anzahl von Siloxaneinheiten pro Molekül reicht vorzugsweise von 5 bis 5 000. Weiterhin bevorzugt ist, wenn in dem Organopolysiloxan (A) mindestens 50 % Diorganosiloxaneinheiten der Formel -SiYY'O- und bis zu 50% Diorganosiloxaneinheiten der Formel-SiYXPhO- enthalten sind, wobei Y eine Alkylgruppe mit 1 bis 4 Kohlenstoffatomen und Y' eine aliphatische Kohlenwasserstoffgruppe mit 1 bis 24 Kohlenstoffatomen, insbesondere 1 bis 6 Kohlenstoffatomen ist. Vorzugsweise ist die Gruppe X eine Alkylengruppe mit 1 bis 24 Kohlenstoffatomen und Ph eine Phenylgruppe. Insbesondere bevorzugt ist die Gruppe -X-Ph 2-Phenylpropyl. Das Organopolysiloxan (A) enthält vorzugsweise mindestens eine Vernetzungsstelle zwischen Siloxanpolymerketten, die der Formel -X'- oder -X'-Sx-X'- entspricht, worin X' eine divalente aliphatische organische Gruppe, die an Kohlenstoff über Silizium gebunden ist, und Sx eine Organosiloxangruppe ist.

Das Organosiliziumharz (B) ist vorzugsweise ein nichtlineares Silikon, das aus Siloxaneinheiten der Formel R'ₐSiO_{(4-a)/2} besteht, worin R' eine Hydroxyl-, Kohlenwasserstoff- oder Hydrocarbonoxygruppe bedeutet und a einen mittleren Wert von 0,5 bis 2,4 hat. Es besteht insbesondere aus monovalenten Trihydroxycarbonsiloxy-Gruppen der Formel R"SiO_{1/2} und tetrafunktionellen Gruppen SiO_{4/2} im Zahlenverhältnisbereich von 0,4:1 bis 1,1:1, wobei R" eine Alkylgruppe bedeutet. Es weist vorzugsweise eine mittlere Teilchengröße im Bereich von 2 µm bis 50 µm auf.

Der hydrophobe Füllstoff (C) wird vorzugsweise ausgewählt aus der Gruppe bestehend aus Kieselsäure, Titandioxid, gemahlenem Quarz, Aluminiumoxid, Aluminosilikaten, Polyethylenwachsen, mikrokristallinen Wachsen, Zinkoxid, Magnesiumoxid, Salzen aliphatischer Carbonsäuren, Cyclohexylamin, Alkylamiden, SiO₂ und deren Mischungen. Dabei ist pyrogenes oder gefälltes, insbesondere hydrophobiertes Siliciumdioxid mit einer Oberfläche von mindestens 50 m²/g besonders bevorzugt, wie es beispielsweise unter den Bezeichnungen Aerosil® oder Sipemat® im Handel erhältlich ist. Kieselsäuren weisen vorzugsweise eine mittlere Teilchengröße von 0,5 µm bis 30 µm auf.

Die Viskosität des Silikonöls liegt vorzugsweise im Bereich von 1 000 mPa.s bis 30 000 mPa.s, insbesondere von 1 500 mPa.s bis 3 000 mPa.s.

Die erfindungsgemäß in Frage kommenden Paraffinwachse sind im allgemeinen komplexe Stoffgemische ohne scharfen Schmelzpunkt. Zur Charakterisierung bestimmt man üblicherweise ihren Schmelzbereich durch Differential-Thermo-Analyse (DTA), wie in "The Analyst" 87 (1962), 420, beschrieben, und/oder ihren Erstarrungspunkt. Darunter versteht man die Temperatur, bei der das Wachs durch langsames Abkühlen aus dem flüssigen in den festen Zustand übergeht. Erfindungsgemäß sind sowohl bei Raumtemperatur vollständig flüssige Paraffine, das heißt solche mit einem Erstarrungspunkt unter 25 °C, als auch bei Raumtemperatur feste Paraffine brauchbar. Vorzugsweise ist das Paraffinwachs bei Raumtemperatur fest und liegt bei 100 °C in vollständig flüssiger Form vor. Eingesetzt werden können beispielsweise die aus der europäischen Patentanmeldung EP 0 309 931 bekannten Paraffinwachsgemische aus beispielsweise 26 Gew.-% bis 49 Gew.-% mikrokristallinem Paraffinwachs mit einem Erstarrungspunkt von 62 °C bis 90 °C, 20 Gew.-% bis 49 Gew.-% Hartparaffin mit einem Erstarrungspunkt von 42 °C bis 56 °C und 2 Gew.-% bis 25 Gew.-% Weichparaffin mit einem Erstarrungspunkt von 35 °C. bis 40 °C. Vorzugsweise werden Paraffine beziehungsweise Paraffingemische verwendet, die im Bereich von 30 °C bis 90 °C erstarren. Dabei ist zu beachten, daß auch bei Raumtemperatur fest erscheinende Paraffinwachsgemische unterschiedliche Anteile an flüssigem Paraffin enthalten können. Bei den erfindungsgemäß brauchbaren Paraffinwachsen liegt der Flüssiganteil bei 40 °C möglichst hoch, ohne bei dieser Temperatur schön 100 % zu betragen. Bevorzugte Paraffinwachsgemische weisen bei 40 °C einen Flüssiganteil von mindestens 50 Gew.%, insbesondere von 55 Gew.-% bis 80 Gew.-%, und bei 60 °C einen Flüssiganteil von mindestens 90 Gew.-% auf. Die Temperatur, bei der ein Flüssiganteil von 100 Gew.-% des Paraffinwachses erreicht wird, liegt bei besonders bevorzugten Paraffinwachsgemischen noch unter 85 °C., insbesondere bei 75 °C bis 82 °C. Außerdem ist darauf zu achten, daß die Paraffine möglichst keine flüchtigen Anteile enthalten. Bevorzugte Paraffinwachse enthalten weniger als 1 Gew.-%, insbesondere weniger als 0,5 Gew.-% bei 110 °C und Normaldruck verdampfbare Anteile. Erfindungsgemäß brauchbare Paraffinwachse können beispielsweise unter den Handelsbezeichnungen Lunaflex® der Firma Fuller sowie Deawax® der DEA Mineralöl AG bezogen werden.

In einer Ausführungsform der Erfindung wird Silikonöl in Mischungen aus Paraffinwachs und Silikonöl vorzugsweise in solchen Mengen eingesetzt, daß die im erfindungsgemäßen Verfahren verwendete Schaumregulatoremulsion einen Gehalt an Silikonöl im Bereich von 0,1 Gew.% bis 10 Gew.-%, insbesondere 1 Gew.-% bis 5 Gew.-% aufweist. In einer weiteren bevorzugten Ausgestaltung enthält die auf das Trägermaterial aufzusprühende Schaumregulatoremulsion eine Mischung aus Paraffinwachs und Silikonöl im Gewichtsverhältnis 11:1 bis 1,8:1, insbesondere 5:1 bis 2:1.

Eine besonders bevorzugt eingesetzte Schaumregulatoremulsion enthält 5 Gew.-% bis 40 Gew.-%, insbesondere 10 Gew.-% bis 35 Gew.-% Silikonöl, 1 Gew.% bis 10 Gew.-%, insbesondere 2 Gew.-% bis 5 Gew.-% Paraffinwachs und 50 Gew.-% bis 94 Gew.-% Wasser.

Die erfindungsgemäß brauchbare Schaumregulatoremulsion und ein erfindungsgemäß verwendeter Schaumregulator ist vorzugsweise frei von Bisfettsäureamiden.

Unter nichtionischen Emulgatoren, die in erfindungsgemäß brauchbaren Emulsionen zum Einsatz kommen können, werden insbesondere die Alkoxylate, vorzugsweise die Ethoxylate und/oder Propoxylate von Alkoholen, Alkylaminen, vicinalen Diolen, Carbonsäuren und/oder Carbonsäureamiden, die Alkylgruppen mit 8 bis 22 C-Atomen, vorzugsweise 12 bis 18 C-Atomen, besitzen, verstanden. Der mittlere Alkoxylierungsgrad dieser Verbindungen beträgt dabei in der Regel von 1 bis 10, vorzugsweise 2 bis 5. Sie können in bekannter Weise durch Umsetzung mit den entsprechenden Alkylenoxiden hergestellt werden. Auch Produkte, die durch Alkoxylierung von Fettsäurealkylestern mit 1 bis 4 C-Atomen im Esterteil nach dem Verfahren der internationalen Patentanmeldung WO 90/13533 herstellbar sind, kommen in Frage. Zu den in Frage kommenden Alkoholalkoxylaten gehören die Ethoxylate und/oder Propoxylate von linearen oder verzweigtkettigen Alkoholen mit 8 bis 22 C-Atomen, vorzugsweise 12 bis 18 C-Atomen. Geeignet sind insbesondere die Derivate der Fettalkohole, obwohl auch deren verzweigtkettige Isomere zur Herstellung verwendbarer Alkoxylate eingesetzt werden können. Brauchbar sind demgemäß insbesondere die Ethoxylate primärer Alkohole mit linearen Dodecyl-, Tetradecyl-, Hexadecyl- oder Octadecylresten sowie deren Gemische. Auch der Einsatz entsprechender Alkoxylate von ein- oder mehrfach ungesättigten Fettalkoholen, zu denen beispielsweise Oleylalkohol, Elaidylalkohol, Linoleylalkohol, Linolenylalkohol, Gadoleylalkohol und Erucaalkohol gehört, ist möglich. Auch Ester beziehungsweise Partialester von Carbonsäuren entsprechender C-Kettenlänge mit Polyolen wie Glycerin oder Oligoglycerin können eingesetzt werden. Bevorzugte anionische Emulgatoren sind Alkalisalze der Alkylbenzolsulfonsäuren mit 9 bis 13 C-Atomen in der Alkylgruppe, insbesondere Natriumdodecylbenzolsulfonat. Zusätzlich zu derartigen Emulgatoren können geringe Mengen, gegebenenfalls bis zu 4 Gew.-%, anionischer und/oder nichtionischer Celluloseether wie Carboxymethylcellulose und/oder Hydroxyethylcellulose, enthalten sein.

Wesentlich zur Herstellung erfindungsgemäß brauchbarer Emulsionen ist, daß man eine homogene Mischung aus Schaumregulatorsystem und insbesondere nichtionischem Emulgator einsetzt. Diese kann man vorteilhaft in einfacher Weise durch Aufschmelzen des bei Raumtemperatur festen Paraffins in Gegenwart des Silikonöls und des Emulgators, zweckmäßigerweise unter Rühren beziehungsweise Homogenisieren, erreichen. Anschließend an die vorzugsweise bei Temperaturen im Bereich von 60 °C bis 150 °C, insbesondere 80 °C bis 150 °C vorgenommene Bildung des Gemisches aus Entschäumersystem und Emulgator wird dieses, gegebenenfalls nach Abkühlen, mit dem Wasser vermischt, wobei dem Wasser zuvor ein insbesondere anionischer Emulgator zugesetzt worden sein kann. In diesem Fall beträgt die Konzentration an anionischem Emulgator in Wasser vorzugsweise 5 Gew.-% bis 15 Gew.-%.

Die so erhältliche Emulsion ist bei Raumtemperatur lagerstabil und man bringt vorzugsweise 3 Gew.-% bis 60 Gew.-%, insbesondere 15 Gew.-% bis 45 Gew.-% an ihr auf das Trägermaterial auf. Nach dem Aufsprühen der wäßrigen Emulsion kann ein Trocknungsschritt, beispielweise unter Verwendung üblicher Wirbelschichttrockner, angeschlossen werden, oder man bringt die Emulsion unter gleichzeitiger Trocknung, zum Beispiel ebenfalls in einer Wirbelschicht, auf. Die erfindungsgemäßen beziehungsweise nach dem erfindungsgemäßen Verfahren erhältlichen Schaumregulatorgranulate enthalten vorzugsweise 5 Gew.-% bis 50 Gew.-%, insbesondere 8 Gew.-% bis 35 Gew.-% Schaumregulatorwirkstoff.

### Beispiel

Im wesentlichen wie in WO 02/074894 beschrieben wurde durch Aufbringen einer Schaumregulatoremulsion, enthaltend Paraffinwachs mit einem Erstarrungspunkt nach DIN ISO 2207 von 45 °C und einem Flüssiganteil bei 40 °C von ca. 66 Gew.-% und bei 60 °C von ca. 96 % (Lunaflex®, Hersteller DEA), Bistearylsäureethylendiamid, Silikonöl, anionischen (Na-Dodecylbenzolsulfonat) und nichtionischen (3-fach ethoxylierter C_{12/14}-Fettalkohol, Hersteller Cognis Deutschland GmbH) Emulgator, Rest Wasser, in einem Mischer auf eine darin vorgelegte Kombination aus Natriumcarbonat (704 Gew.-Teile) und Citronensäure (63 Gew.-Teile), die man zuvor mit 30 Gew.-Teilen Wasser versetzt hatte, Granulate D1 und E1 mit den folgenden Rezepturen (jeweils Gew.-%) hergestellt, wobei bei Granulat D1 abweichend zu WO 02/074894 auf den Einsatz von Bisfettsäreamid verzichtet wurde und als Silikonöl ein Silikonöl-Compound gemäß EP 1075864 zum Einsatz kam.

| Rezepturen | D1 | E1. |
|---|---|---|
| Alkylbenzolsulfonat (Na-salz) | 0,98 | 1,4 |
| Fettalkohol C12-C14 + 3 EO | 1,45 | 1,3 |
| Hydroxypropan-1,2,3-tricarbonsäure * 1 H₂O | 5,87 | 5,6 |
| Paraffin | 11,4 | 10,7 |
| Bistearylsäureethylendiamid | - | 1,6 |
| Natriumcarbonat | 65,4 | 62 |
| Polyacrylsäure-Na-Salz | 1,96 | - |
| Silikonöl | 3,19 | 1,2 |
| Wasser | Rest auf 100 | |

Die Granulate wurden in teilchenförmige Universalwaschmittel eingearbeitet und diese in maschinellen Waschverfahren eingesetzt. Nach 250 und insbesondere nach 450 Wäschen wurden die Gummimanschetten der Waschmaschine visuell begutachtet:

Ergebnis nach 450 Wäschen:

| **D1** | **E1** |
|---|---|
| keine Ablagerungen | Ablagerungen |

## Patentansprüche

1. Verwendung eines teilchenformig konfektionierten Schaumregulators, der eine Kombination aus einem Organopolysiloxan (A) mit mindestens einem siliziumgebundenen Substituenten der Formel X-Ph, worin X eine divalente organische Gruppe, die über ein Kohlenstoffatom an Silizium gebunden ist, und Ph eine aromatische Gruppe bedeutet, einem Organosiliziumharz (B) und einem hydrophoben Füllstoff (C) enthält, zur Verhinderung von Ablagerungen an hydrophoben Bereichen einer Waschmaschine bei der Schaumregulierung von Waschmitteln, die in maschinellen Waschverfahren zum Einsatz kommen.

2. Verwendung nach Anspruch 1, **dadurch gekennzeichnet, daß** in dem Organopolysiloxan (A) die Gruppe Ph eine Einheit ist, die mindestens 1 Benzolring -C₆R₅ enthält, worin jedes R unabhängig voneinander Wasserstoff, Halogen, Hydroxyl, eine Alkoxygruppe mit 1 bis 6 Kohlenstoffatomen oder eine monovalente Kohlenwasserstoffgruppe mit 1 bis 12 Kohlenstoffatomen bedeutet oder worin zwei oder mehr R-Gruppen zusammen eine divalente Kohlenwasserstoffgruppe darstellen.

3. Verwendung nach Anspruch 1 oder 2, **dadurch gekennzeichnet, daß** in dem Organopolysiloxan (A) die mittlere Anzahl von Siloxaneinheiten pro Molekül von 5 bis 5 000 reicht.

4. Verwendung nach einem der Ansprüche 1 bis 3, **dadurch gekennzeichnet, daß** in dem Organopolysiloxan (A) mindestens 50 % Diorganosiloxaneinheiten der Formel -SiYY'O- und bis zu 50 % Diorganosiloxaneinheiten der Formel -SiYXPhOenthalten sind, wobei Y eine Alkylgruppe mit 1 bis 4 Kohlenstoffatomen und Y' eine aliphatische Kohlenwasserstoffgruppe mit 1 bis 24 Kohlenstoffatomen, insbesondere 1 bis 6 Kohlenstoffatomen ist.

5. Verwendung nach einem der Ansprüche 1 bis 4, **dadurch gekennzeichnet, daß** in dem Organopolysiloxan (A) die Gruppe X eine Alkylengruppe mit 1 bis 24 Kohlenstoffatomen und Ph eine Phenylgruppe ist.

6. Verwendung nach einem der Ansprüche 1 bis 5, **dadurch gekennzeichnet, daß** in dem Organopolysiloxan (A) die Gruppe -X-Ph 2-Phenylpropyl ist.

7. Verwendung nach einem der Ansprüche 1 bis 6, **dadurch gekennzeichnet, daß** das Organopolysiloxan (A) mindestens eine Vemetzungsstelle zwischen Siloxanpolymerketten enthält, die der Formel -X'- oder -X'-Sx-X'- entspricht, worin X' eine divalente aliphatische organische Gruppe, die an Kohlenstoff über Silizium gebunden ist, und Sx eine Organosiloxangruppe ist.

8. Verwendung nach einem der Ansprüche 1 bis 7, **dadurch gekennzeichnet, daß** das Organosiliziumharz (B) ein nichtlineares Silikon ist, das aus Siloxaneinheiten der Formel R'ₐSiO_{(4-a)/2} besteht, worin R' eine Hydroxyl-, Kohlenwasserstoff- oder Hydrocarbonoxygruppe bedeutet und a einen mittleren Wert von 0,5 bis 2,4 hat.

9. Verwendung nach einem der Ansprüche 1 bis 8, **dadurch gekennzeichnet, daß** das Organosiliziumharz (B) ein Siloxanharz ist, das aus monovalenten Trihydroxycarbonsiloxy-Gruppen der Formel R"SiO_{1/2} und tetrafunktionellen Gruppen SiO_{4/2} im Zahlenverhältnisbereich von 0,4:1 bis 1,1:1 besteht, wobei R" eine Alkylgruppe bedeutet.

10. Verwendung nach einem der Ansprüche 1 bis 9, **dadurch gekennzeichnet, daß** das Organosiliziumharz (B) eine mittlere Teilchengröße im Bereich von 2 µm bis 50 µm aufweist.

11. Verwendung nach einem der Ansprüche 1 bis 10, **dadurch gekennzeichnet, daß** der hydrophobe Füllstoff (C) ausgewählt ist aus der Gruppe bestehend aus Kieselsäure, Titandioxid, gemahlenem Quarz, Aluminiumoxid, Aluminosilikaten, Polyethylenwachsen, mikrokristallinen Wachsen, Zinkoxid, Magnesiumoxid, Salzen aliphatischer Carbonsäuren, Cyclohexylamin, Alkylamiden, SiO₂ und deren Mischungen.

12. Verwendung nach einem der Ansprüche 1 bis 11, **dadurch gekennzeichnet, daß** der hydrophobe Füllstoff (C) eine Kieselsäure mit einer mittleren Teilchengröße von 0,5 µm bis 30 µm ist.

13. Verwendung nach einem der Ansprüche 1 bis 12, **dadurch gekennzeichnet, daß** die Kombination in dem teilchenförmig konfektionierten Schaumregulator zusätzlich schaumregulierendes Paraffinwachs (D) umfasst, welches bei Raumtemperatur fest ist und bei 100 °C in vollständig flüssiger Form vorliegt.

14. Verwendung nach Anspruch 13, **dadurch gekennzeichnet, daß** das Paraffinwachs bei 40 °C einen Flüssiganteil von mindestens 50 Gew.%, insbesondere von 55 Gew.-% bis 80 Gew.-%, und bei 60 °C einen Flüssiganteil von mindestens 90 Gew.% aufweist.

15. Verwendung nach einem der Ansprüche 1 bis 14, **dadurch gekennzeichnet, daß** die Kombination auf einem Trägermaterial vorliegt, welches Alkalicarbonat und eine Brønsted-Säure enthält, wobei die Brønsted-Säure bei 25 °C in fester Form vorliegt.

## Claims

1. Use of a foam regulator formulated in particulate form which contains a combination of an organopolysiloxane (A) with at least one silicon-attached substituent of the formula X-Ph, in which X means a divalent organic group, which is attached via a carbon atom to silicon, and Ph means an aromatic group, an organosilicon resin (B) and a hydrophobic filler (C), for preventing deposits on hydrophobic zones of a washing machine in the case of foam regulation of washing agents which are used in machine washing processes.

2. Use according to claim 1, **characterised in that**, in the organopolysiloxane (A), the group Ph is a unit which contains at least 1 benzene ring -C₆R₅, in which each R mutually independently means hydrogen, halogen, hydroxyl, an alkoxy group with 1 to 6 carbon atoms or a monovalent hydrocarbon group with 1 to 12 carbon atoms or in which two or more R groups together represent a divalent hydrocarbon group.

3. Use according to claim 1 or claim 2, **characterised in that**, in the organopolysiloxane (A), the average number of siloxane units per molecule ranges from 5 to 5,000.

4. Use according to any one of claims 1 to 3, **characterised in that** the organopolysiloxane (A) contains at least 50% of diorganosiloxane units of the formula -SiYY'O- and up to 50% of diorganosiloxane units of the formula -SiYXPhO-, wherein Y is an alkyl group with 1 to 4 carbon atoms and Y' is an aliphatic hydrocarbon group with 1 to 24 carbon atoms, in particular 1 to 6 carbon atoms.

5. Use according to any one of claims 1 to 4, **characterised in that**, in the organopolysiloxane (A), the group X is an alkylene group with 1 to 24 carbon atoms and Ph is a phenyl group.

6. Use according to any one of claims 1 to 5, **characterised in that**, in the organopolysiloxane (A), the group -X-Ph is 2-phenylpropyl.

7. Use according to any one of claims 1 to 6, **characterised in that** the organopolysiloxane (A) contains at least one crosslink site between siloxane polymer chains which is of the formula -X'- or -X'-Sx-X'-, in which X' is a divalent aliphatic organic group which is attached to carbon via silicon and Sx is an organosiloxane group.

8. Use according to any one of claims 1 to 7, **characterised in that** the organosilicon resin (B) is a nonlinear silicone which consists of siloxane units of the formula R'ₐSiO_{(4-a)/2}, in which R' means a hydroxyl, hydrocarbon or hydrocarbonoxy group and a has an average value of 0.5 to 2.4.

9. Use according to any one of claims 1 to 8, **characterised in that** the organosilicon resin (B) is a siloxane resin which consists of monovalent trihydroxycarbonsiloxy groups of the formula R"SiO_{1/2} and tetrafunctional groups SiO_{4/2} in a numerical ratio range from 0.4:1 to 1.1:1, wherein R" means an alkyl group.

10. Use according to any one of claims 1 to 9, **characterised in that** the organosilicon resin (B) exhibits an average particle size in the range from 2 µm to 50 µm.

11. Use according to any one of claims 1 to 10, **characterised in that** the hydrophobic filler (C) is selected from the group consisting of silica, titanium dioxide, ground quartz, aluminium oxide, aluminosilicates, polyethylene waxes, microcrystalline waxes, zinc oxide, magnesium oxide, salts of aliphatic carboxylic acids, cyclohexylamine, alkylamides, SiO₂ and mixtures thereof.

12. Use according to any one of claims 1 to 11, **characterised in that** the hydrophobic filler (C) is a silica with an average particle size of 0.5 µm to 30 µm.

13. Use according to any one of claims 1 to 12, **characterised in that** the combination in the foam regulator formulated in particulate form additionally comprises a foam-regulating paraffin wax (D) which is solid at room temperature and assumes completely liquid form at 100°C.

14. Use according to claim 13, **characterised in that**, at 40°C, the paraffin wax exhibits a liquid fraction of at least 50 wt.%, in particular of 55 wt.% to 80 wt.%, and, at 60°C, a liquid fraction of at least 90 wt.%.

15. Use according to any one of claims 1 to 14, **characterised in that** the combination is present on a support material which contains alkali metal carbonate and a Brønsted acid, wherein the Brønsted acid assumes solid form at 25°C.

## Revendications

1. Utilisation d'un régulateur de mousse confectionné pour prendre une forme particulaire, qui contient une combinaison d'un organopolysiloxane (A) comprenant au moins un substituant lié à un atome de silicium répondant à la formule X-Ph où X représente un groupe organique divalent qui est lié à l'atome de silicium via un atome de carbone et Ph représente un groupe aromatique, d'une résine d'organosilicium (B) et d'une matière de charge hydrophobe (C), pour s'opposer aux dépôts dans des zones hydrophobes d'un lave-linge lors de la régulation de la mousse de détergents qui interviennent dans le processus de lavage en machine.

2. Utilisation selon la revendication 1, **caractérisée en ce que**, dans l'organopolysiloxane (A), le groupe Ph représente une unité qui contient au moins 1 noyau benzénique -C₆R₅, formule dans laquelle chaque R représente, de manière réciproquement indépendante, un atome d'hydrogène, un atome d'halogène, un groupe hydroxyle, un groupe alcoxy contenant de 1 à 6 atomes de carbone ou bien un groupe d'hydrocarbure monovalent contenant de 1 à 12 atomes de carbone ou dans laquelle deux groupes R ou plus représentent ensemble un groupe d'hydrocarbure divalent.

3. Utilisation selon la revendication 1 ou 2, **caractérisée en ce que**, dans l'organopolysiloxane (A), le nombre moyen d'unités siloxane par molécule s'élève de 5 à 5.000.

4. Utilisation selon l'une quelconque des revendications 1 à 3, **caractérisée en ce que**, dans l'organopolysiloxane (A), sont contenus au moins 50 % d'unités de diorganosiloxane répondant à la formule -SiYY'O- et jusqu'à 50 % d'unités de diorganosiloxane répondant à la formule -SiYXPhO-, où Y représente un groupe alkyle contenant de 1 à 4 atomes de carbone et Y' représente un groupe d'hydrocarbure aliphatique contenant de 1 à 24 atomes de carbone, en particulier de 1 à 6 atomes de carbone.

5. Utilisation selon l'une quelconque des revendications 1 à 4, **caractérisée en ce que**, dans l'organopolysiloxane (A), le groupe X représente un groupe alkylène contenant de 1 à 24 atomes de carbone et Ph représente un groupe phényle.

6. Utilisation selon l'une quelconque des revendications 1 à 5, **caractérisée en ce que**, dans l'organopolysiloxane (A), le groupe X-Ph représente un groupe 2-phénylpropyle.

7. Utilisation selon l'une quelconque des revendications 1 à 6, **caractérisée en ce que** l'organopolysiloxane (A) possède un endroit de réticulation entre des chaînes polymères siloxane, qui répond à la formule -X'- ou à la formule -X'-Sx-X'-, X' représentant un groupe organique aliphatique divalent qui est lié à l'atome de carbone via un atome de silicium, et Sx représente un groupe d'organosiloxane.

8. Utilisation selon l'une quelconque des revendications 1 à 7, **caractérisée en ce que** la résine d'organosilicium (B) représente une silicone non linéaire qui est constitué par des unités siloxane répondant à la formule R'ₐSiO_{(4-a)/2} dans laquelle R' représente un groupe hydroxyle, un groupe d'hydrocarbure ou un groupe hydrocarbone-oxy et a possède une valeur moyenne de 0,5 à 2,4.

9. Utilisation selon l'une quelconque des revendications 1 à 8, **caractérisée en ce que** la résine d'organosilicium (B) représente une résine de siloxane qui est constituée par des groupes trihydroxycarbone-siloxy monovalents répondant à la formule R"SiO_{1/2} et par des groupes tétrafonctionnels SiO_{4/2} dans la plage d'un rapport numéral de 0,4:1 à 1,1:1, R" représentant un groupe alkyle.

10. Utilisation selon l'une quelconque des revendications 1 à 9, **caractérisée en ce que** la résine d'organosilicium (B) présente une granulométrie moyenne dans la plage de 2 µm à 50 µm.

11. Utilisation selon l'une quelconque des revendications 1 à 10, **caractérisée en ce que** la matière de charge hydrophobe (C) est choisie parmi le groupe constitué par l'acide silicique, le dioxyde de titane, du quartz broyé, l'oxyde d'aluminium, des aluminosilicates, des cires de polyéthylène, des cires microcristallines, l'oxyde de zinc, l'oxyde de magnésium, des sels d'acides carboxyliques aliphatiques, la cyclohexylamine, des alkylamides, du SiO₂ ainsi que leurs mélanges.

12. Utilisation selon l'une quelconque des revendications 1 à 11, **caractérisée en ce que** la matière de charge hydrophobe (C) représente un acide silicique dont la granulométrie moyenne s'élève de 0,5 µm à 30 µm.

13. Utilisation selon l'une quelconque des revendications 1 à 12, **caractérisée en ce que** la combinaison dans le régulateur de mousse confectionné pour prendre une forme particulaire comprend en outre une cire de paraffine régulatrice de mousse (D) qui est présente sous forme solide à la température ambiante et sous forme complètement liquide à 100 °C.

14. Utilisation selon la revendication 13, **caractérisée en ce que** la cire de paraffine présente, à 40 °C, une fraction liquide d'au moins 50 % en poids, en particulier de 55 % en poids à 80 % en poids, et à 60 °C, une fraction liquide d'au moins 90 % en poids.

15. Utilisation selon l'une quelconque des revendications 1 à 14, **caractérisée en ce que** la combinaison est présente sur une matière de support qui contient un carbonate de métal alcalin et un acide de Bronsted, l'acide de Bronsted étant présent sous forme solide à 25 °C.
